# NOUVEAU FASCICULE DE BREVET EUROPEEN

(11) **EP 0 647 505 B2**
(45) Date de publication et mention de la décision concernant l'opposition: **27.08.2003**
(45) Mention de la délivrance du brevet: 23.02.2000
(21) Numéro de dépôt: 94402255.7
(22) Date de dépôt: 07.10.1994
(51) Int. Cl.: B24C 11/00, B24C 3/14, C23C 4/04

(54) **Procédé et installation de traitement de pièces métalliques revêtues ou non**
Verfahren und Vorrichtung zur Behandlung von metallischen Werkstücken, die beschichtet oder nicht sind
Method and apparatus for the treatment of metallic workpieces, either coated or not

(30) Priorité: 08.10.1993 FR 9311999
(43) Date de publication de la demande: 12.04.1995
(73) Titulaire: Entrepose Echafaudages, 93120 La Courneuve (FR)
(72) Inventeur: Boyer, Jean-Claude, F-63960 Veyre Monton (FR); Dugard, Philippe, F-78660 Mesnil le Roi (FR)
(74) Mandataire: Dronne, Guy

(56) Documents cités:
- DE-A- 1 652 245
- DE-A- 4 135 888
- DE-B- 1 287 402
- DE-C- 330 917
- FR-A- 2 118 826
- FR-A- 2 642 337
- US-A- 2 131 770
- US-A- 2 773 339
- US-A- 3 832 809
- CHEMICAL ABSTRACTS, vol. 100, no. 22, 28 Mai 1984, Columbus, Ohio, US; abstract no. 178675v, B.CHRISTENSEN 'Method and composition for cleaning metal surfaces and protecting them from corrosion' page 233 ; & BR-A-8 201 279
- CHEMICAL ABSTRACTS, vol. 101, no. 26, 24 Décembre 1984, Columbus, Ohio, US; abstract no. 233876j, K.LOWREY 'Blast cleaning with zinc-coated abrasives' page 197 ; & ASTM SPEC. TECH. PUBL., no.841, 1984, LONDON (UK) K.LOWREY 'New Concepts coat.prot.steel structure'
- PATENT ABSTRACTS OF JAPAN vol. 6, no. 250 (C-139) (1128) 9 Décembre 1982 & JP-A-57 145 985 (MITSUI KINZOKU KOGYO K.K.) 9 Septembre 1982
- PATENT ABSTRACTS OF JAPAN vol. 10, no. 148 (C-350) (2205) 29 Mai 1986 & JP-A-61 006 283 (MITSUBISHI JIDOSHA KOGYO K.K.) 11 Janvier 1986
- CHEMICAL ABSTRACTS, vol. 98, no. 4, 24 Janvier 1983, Columbus, Ohio, US; abstract no. 20962s, TAKADA KENKYUSHO 'Projection metal coating' page 251 ; & JP-A-57 140 872 (MITSUI MINING AND SMELTING CO. LTD.)
- DATABASE WPI Week 9018, Derwent Publications Ltd., London, GB; AN 90-135563 & JP-A-2 083 167 (SINTO KOGYO K.K.) 23 Mars 1990
- PATENT ABSTRACTS OF JAPAN vol. 13, no. 61 (C-567) 10 Février 1989 & JP-A-63 250 472 (SUMITOMO METAL IND LTD) 18 Octobre 1988
- DATABASE WPI Week 9138, Derwent Publications Ltd., London, GB; AN 91-278220 & JP-A-3 184 770 (NISSAN MOTOR K.K.)
- PATENT ABSTRACTS OF JAPAN vol. 17, no. 652 (M-1520) 3 Décembre 1993 & JP-A-05 212 825 (TOYO POLYMER K.K.) 24 Août 1993
- DRAHT, vol.43, no.3, Mars 1992, BAMBERG (DE) pages 320 - 324, XP000258328 E.SPOELVOGEL 'Strahlmittel - Werkzeuge der Strahltechnik'
- DATABASE WPI Week 8710, Derwent Publications Ltd., London, GB; AN 87-067400 & IT-B-1 103 501 (BV DI VISINI) 14 Octobre 1985

## Description

La présente invention a pour objet un procédé pour le traitement de pièces métalliques revêtues ou non et, notamment mais non exclusivement, d'éléments d'échalaudages galvanisés.

A l'origine les systèmes d'éléments d'échafaudage utilisés étaient peints et leur entretien était aisé. A chaque retour de chantier, un grenaillage classique d'acier permettait de décaper les surfaces des tubes ou des planchers salies. Une remise en peinture rendait au matériel son aspect neuf.

La généralisation des échafaudages galvanisés ainsi que l'utilisation sur les chantiers de résine d'étanchéité de façades d'immeubles difficiles à éliminer sur les éléments d'échafaudage ont posé de nouveaux et dèlicats problèmes pour procéder au nettoyage des éléments d'échafaudage. Il existe donc un réel besoin d'installations efficaces permettant d'enlever les nuisances telles que du béton, du platre, de la peinture, des résines, etc. sur les éléments d'échafaudage sans altérer la galvanisation de ceux-ci et dont le coût reste en rapport avec la valeur du produit à traiter

Il existe d'autres pièces revêtues, par exemple recouvertes d'un autre type de protection qu'il est nécessaire de pouvoir nettoyer dans les conditions économiques acceptables.

Le document BR-A-B 201 279 décrit un procédé de traitement de pièces métalliques revètues ou non, comprenant une étape de soumettre ladite pièce, pendant un temps prédéterminé, à un jet de grande vitesse de particules à température ambiante, par quoi on obtient simultanément un nettoyage de la pièce lorsqu'elle présente des salissures et la formation d'une couche superficielle adhérente d'épaisseur réduite constitués par du zinc.

On connait plusieurs procédés pour effectuer le nettoyage d'éléments d'échataudage : on peut citer des nettoyeurs haute pression à plus de 1000 bars mais ils présentent l'inconvénient de nécessiter le recyclage de volumes d'eau très importants et d'altérer le revêtement. On a également utilisé des bains d'acide associés à des bacs de rinçage mais la mise en oeuvre de telles installations est délicate et enlève le revêtement. On a proposé de projeter du gaz carbonique sous pression à basse température. Ce procédé est efficace mais onéreux. On connait également des procédés de grenaillage à l'aide de petites billes de matières plastiques. Ce procédé n'altère pas le revêtement mais est d'un coût prohibitif.

Il est également souhaitable que l'opération de nettoyage s'accompagne d'une opération de rechargement de la pièce en matériau de protection de celle-ci.

Un objet de la présente invention est de fournir un procédé qui permette de réaliser simultanément le nettoyage de la pièce et le rechargement de pièces métalliques revêtues ou non, notamment galvanisées, par exemple d'éléments d'échafaudage, qui soit d'une mise en oeuvre simple et peu onéreuse tout en étant efficace.

Pour atteindre ce but, le procédé de traitement de pièces métalliques revêtues ou non selon l'invention comprend les caractéristiques contenues dans la revendication 1.

Tout en étant efficace, ce procédé est d'un coût de mise en oeuvre réduit et permet d'obtenir des pièces dont l'aspect final est parfait grâce à l'opération de rechargement.

De préférence, le métal est du zinc et les particules ont des dimensions inférieures ou égales à 1 mm.

De préfèrence également, les particules ont une vitesse au moins égale à 50 m/s.

D'autres caractéristiques et avantages de la présente invention apparaîtront mieux à la lecture de la description qui suit d'un mode de réalisation de l'invention donné à titre d'exemple non limitatif. La description se réfère aux figures annexées sur lesquelles,
- la figure 1 est une vue générale de dessus de l'ensemble de l'installation de nettoyage ;
- la figuré 2 est une vue partielle en élévation montrant le convoyeur supportant des pièces à traiter;
- la figure 3 est une vue partielle en élévation montrant l'enceinte et le convoyeur à vide ;
- la figure 4 est une vue de dessus montrant l'implantation des turbines de grenaillage; et
- la figure 5 est une vue en coupe partielle d'une portion de pièce ayant été soumise au traitement.

Avant de décrire en détails l'installation de traitement, on va exposer le principe de l'invention en référence à la figure 5. Sur cette figure, on a représenté en coupe la surface d'une pièce P, par exemple un élément d'échaffaudage en acier galvanisé. On trouve une couche extérieure C₁ dont la teneur en zinc va en décroissant de la périphérie vers l'intérieur de la pièce et la pièce C₂ proprement dite en acier. L'épaisseur de la couche C₁ est classiquement de l'ordre de 70 microns. On a également représenté sur la surface externe de la pièce une salissure S à éliminer.

En soumettant la surface de la pièce P à un jet de particules de dimensions intérieures ou égales à 1 mm en un matériau ayant une dureté au plus égale à celle de la couche externe C₁ de la pièce, on obtient de façon surprenante, dans la même opération, successivement deux résultats. D'une part les particules projetées éliminent les salissures S qui, il faut le rappeler, ne sont pas chimiquement liées à la pièce du lait de l'impact, D'autre part, ce jet de particules provoque un certain échauffement de la surface externe de la pièce. En raison de cet échauffement, les particules qui ont des dimensions au plus égales à 1 mm et dont la dureté est au plus égale à celle de la couche C₁ de la pièce, s'écrasent sur la surface externe de la pièce préalablemsnt nettoyée et y adhèrent par fusion. On constitue ainsi une couche externe C₃ adhérente de rechargement dont l'épaisseur e' est de l'ordre de 7 à 10 microns. Par analogie avec le zingage à chaud, on pourrait qualifier ce procédé de zingage à froid vue la température relativement réduite. De préférence, la projection est réalisée de telle manière que l'élévation de température de la pièce soit de quelques dizaines de degrés Celsius. De préférence, cette température est au plus égale à 60°C. A la fin du traitement, on obtient ainsi une pièce qui est non seulement propre mais qui de plus a été rechargés, par exemple en zinc. La pièce doit être soumise à la projection de particules pendant une durée au moins égale à 1,5 minutes.

En se référant maintenenant à la figure 1, on va décrire l'ensemble de l'installation de traitement. Cette installation est disposée dans un hall. Elle comprend essentiellement un convoyeur 10 qui permet de déplacer à une vitesse contrôlés, par exemple de l'ordre de 2 mètres a la minute des pièces à traiter. Le convoyeur se déplace devant une zone de chargement 12. Il traverse une enceinte de protection et de traitement ou tunnel de grenaillage 14 et passe devant une zone de déchargement 16. On a représenté également les caissons 75 et 17 contenant les turbines de grenaillage.

La figure 2 montre un exemple de réalisation du convoyeur. On a représenté le rail horizontal de supportage 18 et des perches suspendues par des galets 22 au rail et entraînées par exemple par un système à chaîne 24. Comme le montre mieux la figure 4, les perches 20 comportent par exemple neuf éléments d'accrochage 26 des pièces à traiter 28. La distance entre les perches 20 est adaptée bien entendu à la longueur des pièces à traîter. Comme le montre la figure 3, l'enceinte de protection 14 ou tunnel dans laquelle est réalisé le grenaillage comporte sur son sol une tranchée 30 de récupération des particules de grenaillage et un convoyeur à vis sans fin 32 de récupération de ces particules. Une fois dépoussiérées les particules de grenaillage peuvent être recyclées.

Sur la figure 4, on a représenté schématiquement les parois 32 et 34 de l'enceinte de traitement 14 ainsi que huit turbines électriques équipées chacune d'un moteur électrique permettant de réaliser des jets de particules de grenaillage de telle manière que l'ensemble des pièces 28 traversant l'enceinte soit soumise de façon convenable au jet des particules. Les buses des turbines sont orientées de telle manière que l'en-semble des pièces suspendues soit soumis au grenaillage. Sur la figure 4, seules les quatre turbines 36, 38, 40 et 42 sont visibles.

Selon l'invention, les particules de grenaillage sont en zinc ou en aluminium. Dans le cas du zinc, les particules ont des dimensions inférieures ou égales à 1 mm. Par exemple ces particules sont obtenues par découpe d'un fil de zinc de 0,7 mm de diamètre. II peut s'agir également de billes de zinc dont le diamètre est compris entre 0,6 et 1 mm. De préférence, chacune des huit turbines débite environ 140 kn/mn de particules de zinc qui sont émises avec une vitesse de sortie de l'ordre de 50 mètres à la seconde. La vitesse de déplacement du convoyeur et donc la vitesse de déplacement des pièces dans l'enceinte 14 est de l'ordre de 2 mètres par minute de telle manière que la durée d'exposition soit au moins égale à 1,5 minutes.

Les essais effectués avec cette installation montrent que quelle que soit la nature des dépôts sur les pièces à traiter, ceux-ci sont effectivement enlevés sans qu'il en résulte une altération de la galvanisation initiale des pièces. De plus, on a observé que le grenaillage réalisé dans les conditions anoncées ci-dessus permet en outre la réalisation simultanés dune couche très mince de rechargement, par exemple an zinc, si les particules sont réalisées dans ce matériau. Cette couche superficielle, dont l'épaisseur est de l'ordre de 10 microns, adhère très bien à la pièce par un zingage "à froid" en raison de la température relativement réduite (au maximum égale à 60°C) résultant du bombardement de la pièce par les particules.

On comprend également que l'installation étant automatique, son rendement est élevé.

Enfin, la description détaillée précédente vise le nettoyage et le rechargement de pièces galvanisées. Cependant, on ne sortirait pas de l'invention si les pièces à nettoyer étaient revêtues d'une couche d'un matériau synthétique, ou d'un revêtement métallique.

## Revendications

1. Procédé de nettoyage et le rechargement de pièces métalliques revètues ou non comportant des salissures **caractérisé en ce qu'**il comprend l'étape de soumettre ladite pièce, pendant un temps prédéterminé, à un jet à grande vitesse de particules à température ambiante lesdites particules étant réalisées entièrement en un métal choisi dans le groupe comprenant le zinc et l'aluminium, ladite projection de particules est réalisée de telle maniére qu'elle provoque un échauffement de la surface de la pièce à une température au plus égale à 60°C sous l'effet des chocs des particules par quoi on obtient la fusion par écrasement desdites particules sur ladite pièce, par quoi on obtient simultanément un nettoyage de la pièce la formation d'une couche superficielle adhérente d'épaisseur réduite de l'ordre de 7 à 10 microns constituée par le zinc ou l'aluminium.

2. Procédé selon la revendication 1, **caractérisé en ce que** le métal est le zinc et **en ce que** lesdites particules ont des dimensions inférieures ou égales à 1 mm.

3. Procédé selon l'une quelconque des revendications 1 et 2, **caractérisé en ce que** les particules ont une vitesse supérieure à 50m/s.

4. Procédé selon l'une quelconque des revendications 1 et 3, **caractérisé en ce que** lesdites pièces sont galvanisées.

## Patentansprüche

1. Verfahren zum Reinigen und Wiederbeschichten von metallischen Werkstücken, die beschichtet sind oder nicht und Verschmutzungen aufweisen, **dadurch gekennzeichnet, dass** es den Schritt umfasst, das Werkstück während einer vorbestimmten Zeit einem Hochgeschwindigkeitsstrahl von Teilchen mit Umgebungstemperatur auszusetzen, wobei diese Teilchen ganz aus einem Metall ausgeführt sind, das aus der Gruppe mit Zink und Aluminium ausgewählt wurde, wobei das Auftreffen der Teilchen derart erfolgt, dass es unter der Wirkung der Teilchenstöße eine Erwärmung der Oberfläche des Werkstücks auf eine Temperatur von höchstens gleich 60°C verursacht, wodurch man ein Verschmelzen dieser Teilchen auf diesem Werkstück durch Druckverformung erzielt, und wodurch man gleichzeitig eine Reinigung des Werkstücks und die Bildung einer anhaftenden Oberflächenschicht mit geringer Dicke in der Größenordnung von 7 bis 10µ erzielt, die durch das Zink oder Aluminium gebildet ist.

2. Verfahren nach Anspruch 1, **dadurch gekennzeichnet, dass** das Metall Zink ist, und dass diese Teilchen Abmessungen von kleiner oder gleich 1mm haben.

3. Verfahren nach einem der Ansprüche 1 oder 2, **dadurch gekennzeichnet, dass** die Teilchen eine Geschwindigkeit von größer als 50m/s haben.

4. Verfahren nach einem der Ansprüche 1 bis 3, **dadurch gekennzeichnet, dass** diese Werkstücke galvanisiert sind.

## Claims

1. A method of cleaning and reloading optionally coated metal parts comprising dirt, the method being **characterised in that** it comprises a step of subjecting said part at ambient temperature and for a predetermined length of time to a high-speed jet of particles, said particles being completely made of a metal selected from the group comprising zinc and aluminium, said particles are projected in such a manner as to cause the surface of the part to be heated at a temperature less than or equal to 60°C under the effect of the shocks from the particles, thereby causing said particles to melt by being crushed against said part, thereby simultaneously cleaning the part and forming a thin adherent surface layer of the order of 7 to 10 microns constituted by the zinc or the aluminium.

2. A method according to claim 1, **characterised in that** the metal is zinc and **in that** said particles are of dimensions less than or equal to 1 mm.

3. A method according to any one of claims 1 and 2, **characterised in that** the particles have a speed which is greater than 50 m/s.

4. A method according to any one of claims 1 to 3, **characterised in that** said parts are galvanized.
